# EUROPÄISCHE PATENTSCHRIFT

(11) **EP 1 399 607 B1**
(45) Veröffentlichungstag und Bekanntmachung des Hinweises auf die Patenterteilung: **14.02.2007**
(21) Anmeldenummer: 02748721.4
(22) Anmeldetag: 28.05.2002
(51) Int. Cl.: D01F 2/24, D01F 11/02, D06P 3/00

(54) **MATERIAL AUF CELLULOSEBASIS GEEIGNET ZUM SALZARMEN FÄRBEN UND BEDRUCKEN IN HOHEN FARBAUSBEUTEN UND ECHTHEITEN SOWIE ZUM BEDRUCKEN MITTELS INK-JET-VERFAHREN UND NASSTRANSFERDRUCK**
CELLULOSE-BASED MATERIAL SUITABLE FOR LOW-SALT DYEING AND PRINTING PROVIDING HIGH DYESTUFF YIELDS AND COLOR FASTNESS AND FOR PRINTING USING AN INKJET METHOD AND WET TRANSFER PRINTING
MATERIAU A BASE DE CELLULOSE ADAPTE A UNE COLORATION PEU SALINE ET A UNE IMPRESSION A HAUTS RENDEMENTS DE COULEUR ET A HAUTES SOLIDITES DE COULEUR, A UNE IMPRESSION PAR DES PROCEDES A JET D'ENCRE ET A UNE IMPRESSION PAR TRANSFERT A L'ETAT HUMIDE

(30) Priorität: 30.05.2001 DE 10126244
(43) Veröffentlichungstag der Anmeldung: 24.03.2004
(73) Patentinhaber: DEUTSCHE INSTITUTE FÜR TEXTIL- UND FASERFORSCHUNG STUTTGART, 73770 Denkendorf (DE)
(72) Erfinder: GÄHR, Frank, 73730 Esslingen (DE); HERMANUTZ, Frank, 71229 Leonberg (DE)
(74) Vertreter: Hagemann, Heinrich
(86) Internationale Anmeldenummer: PCT/EP2002/005858
(87) Internationale Veröffentlichungsnummer: WO 2002/097175

(56) Entgegenhaltungen:
- WO-A-83/03433
- DE-A- 3 820 415
- GAEHR F ET AL: "NEUE CELLULOSECARBAMATFASERN UND IHRE FAERBERISCHEN EIGENSCHAFTEN" MELLIAND TEXTILBERICHTE, INTERNATIONAL TEXTILE REPORTS, MELLIAND TEXTILBERICHTE K.G. HEIDELBERG, DE, Bd. 83, Nr. 3, März 2002 (2002-03), Seiten 149-152, XP001077639 ISSN: 0341-0781

## Beschreibung

Die Erfindung betrifft ein Verfahren zur Herstellung eines cellulosischen Faser- oder Flächengebildes durch Verspinnen oder Extrudieren einer cellulosecarbamathaltigen Spinn- oder Extrusionslösung und durch übliche Weiterverarbeitung zu cellulosischen Faser- oder Flächengebilden, wobei die Carbamatgruppen im cellulosischen Faser- oder Flächengebilden soweit hydrolysiert werden, dass in den cellulosischen Faser- und Flächengebilden 0,02 bis 0,85 Carbamatgruppen pro Anhydroglucoseeinheit verbleiben. Ferner betrifft sie vorteilhafte Verwendungen dieses Verfahrenserzeugnisses. Ein vergleichbarer Stand der Technik geht aus der DE 38 20 415 A1 hervor.

Ein wesentlicher Nachteil der heute für das Färben von Cellulosefasern (z.B. Baumwolle, Viskose) verwendeten Rezepturen ist die Verwendung sehr hoher Salzmengen, um gute Fixierausbeuten zu erreichen. So werden beispielsweise beim Reaktivfärben nach dem Ausziehverfahren den Färbeflotten im Durchschnitt immer noch ca. 50 g/l Natriumchlorid oder Nsulfat zugesetzt. Der Salzverbrauch in der Reaktivfärberei wird aus diesem Grund weltweit auf 1,8 Millionen Jahrestonnen geschätzt.

Nachteile im Druckbereich sind die bei konventionellen Druckverfahren (Film- oder Rotationsdruck) relativ langen Maschinenrüstzeiten, eine unbefriedigende Übertragbarkeit von Musterdrucken auf die Produktion, die geringe Flexibilität und, v.a. beim Drucken mit Reaktivfarbstoffen, die hohe Abwasserbelastung und der Anfall von Restpasten, die entsorgt werden müssen. Es hat deshalb nicht an Versuchen gefehlt, neue Druckverfahren zu etablieren, die verschiedene der skizzierten Nachteile nicht aufweisen. In der Entwicklung befindet sich derzeit der Ink-Jet-Druck, der v.a für Musterdrucke sehr interessant ist, weiter fortgeschritten und teilweise in Produktion sind Anlagen zum Nasstransferdruck. Ein bisher noch nicht befriedigend gelöstes Problem sowohl beim Nasstransferdruck wie auch beim Inkjet-Druck auf cellulosische Materialien ist die ungenügende Farbstoffausbeute.

Die Schritte beim Nasstransferdruck mit faserreaktiven Farbstoffen sind der Druck eines Dessins auf ein speziell beschichtetes Papier mittels Rotationsfilmdruck, Zwischentrocknen und eventuelle Lagerung des bedruckten Papiers, Kontaktieren dieses bedruckten Papiers mit einer feuchten und in der Regel mit etwas Fixieralkali imprägnierten Warenbahn aus Cellulosematerial. Bei diesem letzten Schritt wird der faserreaktive Farbstoff vom Papier auf das Cellulosefasern enthaltende Textil übertragen. Bei beiden Schritten, d.h. sowohl beim Bedrucken des Papiers als auch beim Farbstofftransfer auf das Textil entstehen Ausbeuteverluste durch Hydrolyse des Reaktivfarbstoffes oder aber durch unvollständigen Transfer des Farbstoffs vom Papier auf das Textil. Im ersten Schritt gehen ca. 10 bis 15% Farbstoff verloren, im zweiten Schritt ca. 20 bis 30%. Insgesamt liegt die Fixierausbeute beim Nasstransferdruck mit faserreaktiven Farbstoffen bei 60 bis 65 %, was im Vergleich zu etablierten Druckverfahren keine Verbesserung darstellt. Es wäre daher von großem Vorteil, wenn insbesondere beim zweiten Schritt, dem Farbstofftransfer vom Papier auf die textile Ware, eine deutliche Verbesserung der Fixierausbeute erreicht würde.

Beim Ink-Jet-Druck wird, verglichen mit dem konventionellen Direktdruck nur ein Bruchteil der Farbstoffmenge appliziert. Aus diesem Grund sind dunkle Farbtöne sehr schwer zu erzielen. Der Druckausfall ist gerade beim Ink-Jet-Druck stark vom Substrat abhängig. In der Praxis werden die jeweiligen Waren daher ganz speziell mit bestimmten Substanzen imprägniert. Zur Verbesserung der Druckqualität wird in mehreren Patenten die Imprägnierung der Druckware mit Verdickungsmitteln oder quarternären Stickstoffverbindungen empfohlen (EP 534660, US 4702742, JP 268372). Diese Warenvorbehandlung und -imprägnierung basiert auf Erfahrungswerten und stellt derzeit noch keine zufriedenstellende Problemlösung dar. Eine große Hilfe wäre es, wenn anstelle reiner cellulosischer Grundmaterialien, wie Baumwolle oder Viskose, besser und tiefer färbbare Substrate auf Cellulosebasis zur Verfügung stünden.

Ein Verfahren zur Regulierung der Eigenschaften von CelluloseCarbamatfasern ist auch in WO 83/03433 beschrieben.

Aufgabe der vorliegenden Erfindung ist es daher, ein Verfahren zur Herstellung eines cellulosischen Faser- oder Flächengebildes mit hoher Affinität zu Farbstoffen und hoher Aufnahmefähigkeit für Farbstoffe zur Verfügung zu stellen, so dass so wenig Farbstoff wie möglich durch chemische Hydrolyse oder Transferverluste verloren geht. Die resultierenden gefärbten oder bedruckten Substrate sollen hohe Echtheiten (Wasch-, Licht- und Reibechtheiten) aufweisen. Gemäß einer weiteren Aufgabe der Erfindung müssen diese Materialien auf Cellulosebasis durch die in der Textilindustrie gängigen Verfahren herstellbar sein. Die Chemikalien zur Herstellung dieser Materialien sollen preisgünstig sein. Darüber hinaus besteht eine weitere Aufgabe der Erfindung darin, nach dem erfindungsgemäßen Verfahren hergestellte Faser- und Flächengebilde bereitzustellen sowie eine vorteilhafte Verwendung dieser vorzuschlagen.

Diese Aufgabe wird erfindungsgemäß dadurch gelöst, dass die cellulosischen Faser- oder Flächengebilde mit dem Gehalt von 0,02 bis 0,85 Carbamatgruppen pro Anhydroglucolseeinheit bedruckt und/oder gefärbt werden.

Das erfindungsgemäße Verfahren wird vorzugsweise so ausgeführt, dass die hergestellten Cellulosecarbamate nach dem Spinn- oder Extrusionsvorgang insbesondere 0,03 bis 0,31 Carbamatgruppen pro Anhydroglucoseeinheit enthalten, entsprechend Stickstoffgehalten von 0,17 bis 6 Gew.-%, insbesondere 0,23 bis 2,5 Gew.-%.

Die Herstellung des Cellulosecarbamatausgangsmaterials erfolgt vorzugsweise nach dem in DE 196 35 707 beschriebenen Verfahren, bei dem eine geringe Menge eines Lösemittels enthaltende Inklusionscellulose mit einer Harnstoffschmelze umgesetzt wird. Das faserig anfallende Cellulosecarbamatausgangsmaterial weist je nach Synthesebedingungen typischerweise Stickstoffgehalte von 2,0 bis 6,0% auf. Aus diesem Cellulosecarbamat werden Lösungen hergestellt, die vorzugsweise einer Konzentration von 7 bis 12 Gew.-%, bezogen auf α-Cellulose, aufweisen. Dies kann beispielsweise durch Auflösen des Cellulosecarbamats in einer etwa 1 bis 10 gew.-% igen, insbesondere etwa 4 gew.-%igen, Natronlauge erfolgen. Die Verarbeitung dieser Lösung zu einem Faser- oder Flächengebilde erfolgt in einer bevorzugten Ausführungsform nach einem Nassspinn- oder Nassextrusionsverfahren aus alkalischer Lösung, bei dem die Lösung durch eine entsprechende Spinndüse oder Extrusionsöffnung in ein Fällbad eingebracht wird. Vorzugsweise enthält das Fällbad eine verdünnte Säure, insbesondere verdünnte Schwefelsäure. Alternativ kann im Fällbad (Koagulationsbad) gemäß dem in Lenzinger Berichte 59 (1985), 111 - 117 beschriebenen Verfahren, ein niederer Alkohol eingesetzt werden, insbesondere Methanol, der ebenfalls ein Fällen (Koagulation) des Polymeren auslöst. In einer bevorzugten Ausführungsform wird der Alkohol so gewählt, dass der zur Herstellung der Inklusionscellulose erforderliche Alkohol und der als Fällmedium eingesetzte Alkohol identisch sind, so dass eine Rückgewinnung des Alkohols, insbesondere durch destillative Verfahren, sowie auch die Rückgewinnung des eingesetzten Alkalis erleichtert wird und kostengünstig praktikabel ist.

Im Gegensatz zu bisher bekannten Spinn- und Extrusionsverfahren für Cellulosecarbamat bei denen unmittelbar nach dem Spinn- oder Extrusionsvorgang eine vollständige Verseifung der Carbamatgruppen (üblicherweise durch Einwirken von 60°C warmer 1 N Natronlauge) durchgeführt wird, wird gemäß dem erfindungsgemäßen Verfahren im Anschluß an das Fällbad keine oder nur eine unvollständige Verseifung der Carbamatgruppen. Es handelt sich also bei den Produkten des erfindungsgemäßen Verfahrens nicht um Celluloseregeneratprodukte im eigentlichen Sinne, sondern um Cellulosederivatprodukte.

Vorteilhafterweise wird die aus dem Fällbad mitgeführte Säure durch Auswaschen in einem Bad mit schwach alkalischem, wässrigen Medium, insbesondere in einem hydrogencarbonathaltigem wässrigen Medium, entfernt.

Das erfindungsgemäß erhaltene Fasergebilde wird vorzugweise zu einem Gewebe, Gestrick oder Vliesstoff verarbeitet. Solche Materialien wurden bisher noch nicht für Färbezwecke und den Textildruck eingesetzt. Überraschenderweise zeigen die carbamatgruppenhaltigen Faser- oder Flächengebilde gegenüber Reaktivfarbstoffen hoch affine Eigenschaften, wodurch Färbungen und Drucke in bisher nicht gekannter Qualität erhalten werden. Es wurde gefunden, dass ein hoher Gehalt an Carbamatgruppen zu einer hohen Affinität des Materials gegenüber Textilfarbstoffen führt. Dies bedeutet, dass ein hoher Substitutionsgrad zu hohen erzielbaren Farbausbeuten bzw. Farbtiefen führt. In einer bevorzugten Ausführungsform werden die cellulosischen Faser- oder Flächengebilde oder die daraus hergestellten Gewebe, Gestricke oder Vliesstoffe einer Färbung oder einem Bedrucken unterworfen.

Ein besonderer Vorteil des Verfahrens besteht darin, dass die verwendeten Farbstofflösungen keinen hohen Elektrolytgehalt aufweisen müssen, wodurch die Abwasserqualität und die Möglichkeit des Wasserrecyclings deutlich verbessert werden. Besonders gute Ergebnisse werden bei Verwendung anionischer Textilfarbstoffe erzielt. Eine besonders bevorzugte Ausführungsform besteht in der Verwendung von faserreaktiven Farbstoffen, mit denen sehr hohe Farbausbeuten erzielt werden können. Vorzugsweise wird eine Reaktivfarbstofflösung verwendet, die für Standardrreaktivfarbstoffe (z.B. C.I. Reactive Red 158) eine Salzkonzentration von weniger als 35 g/l, insbesondere weniger als 15 g/l, und für schwerfixierbare Reaktivfarbstoffe (z.B. C.I. Reactive Blue 21) von weniger als 50 g/l, insbesondere weniger als 25 g/l, aufweist. Es hat sich auch gezeigt, dass das Bedrucken der cellulosischen Faser- oder Flächengebilde durch InkJet Druck oder Nasstransferdruck zu besonders guten Ergebnissen führt. Ein weiterer Gegenstand der vorliegenden Erfindung besteht in nach dem vorhergehenden Verfahren hergestellten cellulosischen Faser- oder Flächengebilden sowie deren Verwendung, insbesondere als Ober- oder Unterbekleidungsstoff, Futterstoff, Bezugsstoff, Technisches Textil, Hygiene- oder Medizinvlies, Schwammtuch und Folie.

Das beschriebene Verfahren zur Herstellung von cellulosischen Faser- oder Flächengebilden durch Verspinnen oder Extrudieren einer cellulosecarbamathaltigen Spinn- oder Extrusionslösung weist gegenüber den bislang beschriebenen Verfahren klare Vorteile auf. So führt der Verzicht auf den verfahrenstechnisch ungünstigen Verseifungsschritt zu deutlich niedrigeren Kosten. Färbeversuche zeigen, daß gewöhnliche Farbstoffe, wie anionische Textilfarbstoffe und insbesondere faseraktive Farbstoffe, eine hohe Affinität zu diesen Carbamatmaterialien aufweisen. Die nach dem erfindungsgemäß beanspruchten Verfahren hergestellten Carbamatmaterialien sind daher sehr gut geeignet, um Färbungen und Drucke in hohen Farbtiefen und Ausbeuten zu erzielen. Es werden sehr brillante Färbungen erhalten. Bezüglich der Farbechtheiten sind insbesondere die überraschend guten Lichtechtheiten sowie die im Vergleich zur Normalviskose deutlich verbesserten Nassreibechtheiten hervorzuheben. Die notwendige Salzmenge in Färbeflotten kann stark reduziert werden. Besonders eignen sich diese Materialien aufgrund dieser Eigenschaften für den Druck mit faserreaktiven Farbstoffen nach dem InkJet- und dem Nasstransferverfahren.

Die Erfindung soll an nachfolgenden Beispielen genauer erläutert werden, ohne auf diese eingeschränkt zu sein.

### Beispiel 1:

4 kg Alkalicellulose (Durchschnittspolymerisationsgrad (DP): 388) werden mit 22 1 Methanol gespült, abgepresst und in einem beheizbaren Kneter 2 Stunden lang in einer 133°C heißen Harnstoffschmelze (2,5 kg Harnstoff) zum Cellulosecarbamat umgesetzt. Das Cellulosecarbamat weist einen Stickstoffgehalt von 2,9% auf, entsprechend einem DS von 0,37. Es wird gewaschen und zur Herstellung der Spinnlösung direkt in kalter 8 gewichtsprozentiger Natronlauge gelöst, so dass die Endkonzentration der Lauge in der fertigen Lösung bei 4 Gew.-% liegt. Der Gehalt der Spinnlösung an Cellulosecarbamat beträgt 9,6 Gew.-% bezogen auf alpha-Cellulose. Die Spinnlösung wird bei 5°C in ein Fällbad mit 10%iger Schwefelsäure (Raumtemperatur) gesponnen, in einem weiteren, durch Hydrogencarbonat schwach alkalisch eingestellten Bad gewaschen, anschließend nochmals in einem Wasserbad gewaschen und auf einen Spulenkörper aufgewickelt. Die Fadenabzugsgeschwindigkeit betrug hierbei 72 m/min, Zahl der Einzelfilamente: 40, Titer: 110 dtex, Stickstoffgehalt: 1,5 %, DS 0,18. Ein hieraus angefertigtes Gestrick wurde sowohl mit dem gut fixierbaren Reaktivfarbstoff C.I. Reactive Red 158 als auch mit dem schwerfixierbaren faserreaktiven Türkisfarbstoff C.I. Reactive Blue 21 nach dem Ausziehverfahren in einem verschließbaren Färbebecher aus Edelstahl gefärbt.
Flottenverhältnis: 1:20
Farbstoffkonzentration: 3 %
Glaubersalz: variabel (siehe Tabellen 1 und 2)

| | |
|---|---|
| Färbetemperatur: | 40°C für C.I. Reactive Red 158 |
| | 80°C für C.I. Reactive Blue 21 |

Aufheizrate: 1,5°C
Alkalizusatz 30 min nach Erreichen der Färbetemperatur:

| | |
|---|---|
| Reactive Red 158: | 20 g/l Soda |
| Reactive Blue 21: | 15 g/l Soda und 1,5 ml/l Natronlauge 32,5 Gew.-% |

Färbedauer ab Alkalizugabe: 60 min
Vergleichend wurde ein Gestrick aus textiler Viskose nach identischen Bedingungen gefärbt.

Es wurden photometrisch die Ausziehgrade (Tabelle 1 bzw. 2) bestimmt.

An Färbeserien mit C.I. Reactive Red 158 (Rezept siehe oben) wurden ferner durch 168 stündige Belichtung in einem Belichtungsgerät Xenotest 450 System Cassella die Lichtechtheiten nach DIN 54004 bestimmt. Vergleichend sind in Tabelle 3 die erhaltenen Lichtechtheiten für identische Färbungen auf mercerisiertem Baumwoll- (CO), Modal- (MOD) und Lyocell- (CLY)-Gewebe sowie für Gestricke aus Viskose (CV) und Cellulosecarbamat (CC1) zusammengestellt.

Tabelle 4 zeigt die Nassreibechtheiten für Färbungen mit C.I. Reactive Red 158 (3 % Färbekonzentration) auf Cellulosecarbamat (CC1) und Viskose (CV). Die Nassreibechtheiten wurden bestimmt nach DIN EN ISO 105 X12. Tabelle 4 zeigt hierzu den Vergleich zwischen CC1 und CV.

### Beispiel 2:

Analog Beispiel 1 wurde Cellulosecarbamat mit einem Stickstoffgehalt von 3,1 Gew.-% entsprechend einem DS von 0,40 hergestellt, indem die Reaktionszeit, bei ansonsten identischen Syntheseparametern, auf 3 Stunden verlängert wurde. Aus diesem Cellulosecarbamat wurden analog Beispiel 1 Spinnfäden hergestellt, die einen Stickstoffgehalt von 1,75 Gew.-% aufwiesen. Diese Filamente wurden zu einem Gewebe (CC2) mit einem Quadratmetergewicht von 124 g verarbeitet. Das Gewebe wurde mit einer Lösung imprägniert, die 3 Gew.-% Natriumhydrogencarbonat und 10 Gew.-% Harnstoff enthält und 5 min zwischengetrocknet. Mit einem Piezo (DOD)-Ink-Jet-Drucker der Fa. Mimaki wird dieses Material in den Farben Schwarz, Türkis, Blau, Rot, Orange und Gelb, die der Cibacron-Palette (salzfrei) der Fa. Ciba-Geigy entnommen wurden, bedruckt. Die Drucktinten sind durch folgende Parameter charakterisiert:
pH 7,7; Leitfähigkeit 3,7 mS/cm; Oberflächenspannung 51,3 mN/m; Viskosität ca. 1 mPas.
Der Druck wird durch 10 minütige Behandlung im Sattdampf bei 102°C fixiert. Das Gewebe wird 2 mal mit 95°C heißem Wasser sowie 1 mal mit Kaltwasser nachgewaschen. Vergleichend wurde nach identischen Bedingungen ein Gewebe aus Normalviskose behandelt, bedruckt und nachgewaschen. Tabelle 5 zeigt die für die 6 verschiedenen Farben jeweils erhaltene Farbtiefe anhand der K/S-Werte. Insbesondere die Farben Gelb und Rot erscheinen auf CC2 im Vergleich zu CV sehr viel brillanter.

### Beispiel 3:

Die in Beispiel 2 erhaltenen Spinnfasern aus Cellulosecarbamat werden durch Behandlung mit 60°C warmer 2 gew.-%iger Natronlauge auf einen Stickstoffgehalt von 0,24m Gew.-% verseift, entsprechend einen DS von 0,03. Diese Filamente wurden zu einem Gewebe (CC3) mit einem Quadratmetergewicht von 120 g verarbeitet. Das Gewebe wurde mit einer Lösung imprägniert, die 3 Gew.-% Natriumhydrogencarbonat, 10 Gew.-% Harnstoff und 0,5 Gew.-% Natriumborhydrid enthält, 5 min zwischengetrocknet und analog Beispiel 2 bedruckt. Der Druck wird durch 10 minütige Behandlung im Sattdampf bei 102°C fixiert. Das Gewebe wird 2 mal mit 95°C heißem Wasser sowie 1 mal mit Kaltwasser nachgewaschen. Tabelle 6 zeigt die für die 6 verschiedenen Farben jeweils erhaltene Farbtiefe anhand der K/S-Werte im Vergleich zu Viskosegewebe, das nach analogem Verfahren imprägniert und bedruckt wurde.

### Beispiel 4:

Das gemäß Beispiel 2 hergestellte Gewebe aus Cellulosecarbamat CC 2 wurde nach dem Nasstransferverfahren mit C.I. Reactive Blue 21 bedruckt. In einem ersten Schritt wurde hierzu eine Paste hergestellt, die ein Verdickungsmittel sowie 10 Anteile Flüssigfarbstoff C.I. Reactive Blue 21 enthielt. Der Anteil an Verdickungsmittel wurde so gewählt, dass eine Pastenviskosität von 2000 mPa·s bei einem Schergefälle von 10 s⁻¹ resultierte. Die Paste wurde zum Ausquellen über Nacht im Kühlschrank belassen, 5 Anteile (bezogen auf das Gewicht der Paste) Natriumhydrogencarbonat und 0,5 Anteile Natriumborhydrid zugefügt und nochmals kurz aufgerührt. Diese Farbpaste wurde mit einer 125-mesh-Rotationsschablone und 1 cm-Rollrakel bei einer Druckgeschwindigkeit von 60 m/min auf ein beschichtetes, basisches gp-Papier gedruckt. Nach dem Trocknen mittels IR-Trockner wurden der Farbauftrag spektrophotometrisch bestimmt. Für die Transferdrucke wurde druckvorbehandeltes Baumwollgewebe (135 g/m²) bzw. Gewebe aus Cellulosecarbamat nach Beispiel 1 und 2 verwendet. Die beiden Gewebe wurden jeweils mit 5 gew.-%iger Natronlauge imprägniert und mittels eines Foulards auf eine Warenfeuchte von 60 % abgequetscht. Der Umdruck mit Hilfe des Transferpapiers erfolgte unter zweimaligem Pressen des Papiers auf das Gewebe am Foulard. Die Transferdrucke wurden 16 Stunden bei Raumtemperatur nach Art des Klotz-Kaltverweil-Verfahrens fixiert. Zur Nachwäsche wurde bei einem Flottenverhältnis von 1:20 jeweils 2 mal 20 min kalt und dann 2 mal 20 min bei 95°C mit demineralisiertem Wasser gewaschen. Die Druckergebnisse zeigt Tabelle 7 anhand der K/S-Werte, des Ausziehgrades, der Menge des auf das jeweilige Gewebe tranferierten Farbstoffes [%] sowie des Durchdrucks.

### Beispiel 5:

Analog Beispiel 1 wurde ein Cellulosecarbamat (Stickstoffgehalt 2,9 Gew.-%) hergestellt, gewaschen und, ebenfalls analog Beispiel 1, eine Spinnlösung hergestellt. Die Spinnlösung wird bei Raumtemperatur in ein Koagulationsbad gesponnen, das gewöhnliches technisches Methanol enthält. Der Faden wird anschließend analog Beispiel 1 gewaschen und weiterverarbeitet. Der Stickstoffgehalt des Carbamat-fadens (CC4) betrug 2,1 % entsprechend einem DS von 0,26. Ein hieraus angefertigtes Gestrick wurde mit dem schwerfixierbaren faserreaktiven Türkisfarbstoff C.I. Reactive Blue 21 nach dem Ausziehverfahren in einem verschließbaren Färbebecher aus Edelstahl gefärbt. Vergleichend wurde ein Gestrick aus textiler Viskose nach identischen Bedingungen gefärbt.
Flottenverhältnis: 1:20
Farbstoffkonzentration: 3%
Glaubersalz: 10 g/l
Färbetemperatur: 80°C für C.I. Reactive Blue 21
Aufheizrate: 1,5°C
Alkalizusatz 30 min nach Erreichen der Färbetemperatur: 15 g/l Soda und 1,5 ml/l Natronlauge 32,5 Gew.-%
Färbedauer ab Alkalizugabe: 60 min
Tabelle 8 zeigt die erhaltenen Farbtiefen, Ausziehgrade [%] und Lichtechtheitsnoten für die entsprechenden Färbungen auf Viskose (CV) und Cellulosecarbamat (CC4).

**Tabelle 1: Ausziehgrade für 3%ige Färbung mit C.I. Reactive Red 158 in Abhängigkeit von der zugesetzten Salzmenge auf Viskose (CV)und Cellulosecarbamat (CC1)**

| Glaubersalz [g/l] | 50 | 35 | 25 | 15 | 10 | 5 |
|---|---|---|---|---|---|---|
| Ausziehgrade für CV [%] | 93,7 | 91,0 | 88,3 | 83,9 | 80,33 | 75,1 |
| Ausziehgrade für CC1 [%] | 99,7 | 99,4 | 99,1 | 98,8 | 97,7 | 96,9 |

**Tabelle 2: Ausziehgrade [%] für 3 %ige Färbung mit C.I. Reactive Blue 21 in Abhängigkeit von der zugesetzten Salzmenge auf Viskose (CV) und Cellulosecarbamat (CC1)**

| Glaubersalz [g/] | 50 | 25 | 10 | 5 |
|---|---|---|---|---|
| Ausziehgrade für CV [%] | 73,3 | 62,5 | 51,6 | 43,0 |
| Ausziehgrade für CC1 [%] | 93,7 | 88,6 | 81,3 | 77,0 |

**Tabelle 3: Lichtechtheiten von Färbungen mit C.I. Reactive Red 158 (3 % Färbekonzentration) auf verschiedenen Substraten**

| CO | CV | MOD | CLY | CC 1 |
|---|---|---|---|---|
| 3-4 | 4-5 | 4-5 | 4 | 7 |

**Tabelle 4: Nassreibechtheitsnoten von Färbungen mit C.I. Reactive Red 158 (3 % Färbekonzentration) auf Cellulosecarbamat (CC1) und Viskose (CV)**

| CV | CC1 |
|---|---|
| 1 | 3-4 |

**Tabelle 5: K/S-Werte für 6 verschiedene Reaktivfarbstoffe im Ink-Jet-Druck auf Viskose (CV) und Cellulosecarbamat (CC2)**

| Substrat | K/S Schwarz (610 nm) | K/S Türkis (600 nm) | K/S Blau (590 nm) | K/S Gelb (470 nm) | K/S Orange (530 nm) | K/S Rot (500 nm) |
|---|---|---|---|---|---|---|
| CV | 6,68 | 3,03 | 4,85 | 4,32 | 5,20 | 9,10 |
| CC2 | 11,21 | 4,65 | 6,70 | 6,80 | 9,21 | 12,65 |

**Tabelle 6: K/S-Werte für 6 verschiedene Reaktivfarbstoffe im Ink-Jet-Druck auf Viskose (CV) und Cellulosecarbamat (CC3)**

| Substrat | K/S Schwarz (610 nm) | K/S Türkis (600 nm) | K/S Blau (590 nm) | K/S Gelb (470 nm) | K/S Orange (530 nm) | K/S Rot (500 nm) |
|---|---|---|---|---|---|---|
| CV | 6,20 | 2,63 | 4,55 | 5,79 | 5,67 | 8,44 |
| CC3 | 13,81 | 4,57 | 7,10 | 6,69 | 9,09 | 8,65 |

**Tabelle 7: Abhängigkeit des Druckergebnisses beim Nasstransferdruck mit C.I. Reactive Blue 21 vom bedruckten cellulosischen Gewebematerial**

| Material | Farbstofftransfer | Farbtiefe K/S (600 nm) | Fixiergrad [%] | Durchdruck [%] |
|---|---|---|---|---|
| Baumwollgewebe | 58,1 | 4,7 | 64,2 | 15,0 |
| CC2-Gewebe | 59,0 | 7,3 | 82,3 | 13,5 |

**Tabelle 8: Farbtiefen, Ausziehgrade [%] und Lichtechtheitsnote für 3 % ige Färbung mit C.I. Reactive Blue 21 auf Viskose (CV) und Cellulosecarbamat (CC4)**

| Material | Farbtiefe K/S (600 nm) | Ausziehgrad [%] | Lichtechtheit |
|---|---|---|---|
| CV | 4,7 | 44,2 | 5 |
| CC4 | 7,3 | 91,3 | 7 |

## Patentansprüche

1. Verfahren zur Herstellung eines cellulosischen Faser- oder Flächengebildes durch Verspinnen oder Extrudieren einer cellulosecarbamathaltigen Spinn- oder Extrusionslösung und durch übliche Weiterverarbeitung zu cellulosischen Faser- oder Flächengebilden, wobei die Carbamatgruppen in den cellulosischen Faser- oder Flächengebilden soweit hydrolysiert werden, dass in den cellulosischen Faser- und Flächengebilden 0,02 bis 0,85 Carbamatgruppen pro Anhydroglucoseeinheit verbleiben, **dadurch gekennzeichnet, dass** die cellulosischen Faser- oder Flächengebilde mit dem Gehalt von 0,02 bis 0,85 Carbamatgruppen pro Anhydroglucolseeinheit bedruckt und/oder gefärbt werden.

2. Verfahren nach Anspruch 1, **dadurch gekennzeichnet, dass** nach der Hydrolyse 0,03 bis 0,31 Carbamatgruppen pro Anhydroglucoseeinheit verbleiben.

3. Verfahren nach Anspruch 1 oder 2, **dadurch gekennzeichnet, dass** die cellulosischen Flächengebilde in Form eines Gewebes, Gestricks oder Vliesstoffs bedruckt und/oder gefärbt werden.

4. Verfahren nach Anspruch 1 oder 2, **dadurch gekennzeichnet, dass** cellulosische Fasern gefärbt werden.

5. Verfahren nach einem der Ansprüche 1 bis 3, **dadurch gekennzeichnet, dass** das Bedrukken durch InkJet Druck oder durch Nasstransferdruck erfolgt.

6. Verfahren nach einem der Ansprüche 1 bis 5, **dadurch gekennzeichnet, dass** zum Färben oder Bedrucken ein anionischer Textilfarbstoff verwendet wird.

7. Verfahren nach einem der Ansprüche 1 bis 5, **dadurch gekennzeichnet, dass** zum Färben oder Bedrucken ein Farbstoff mit einer faserreaktiven Gruppe verwendet wird.

8. Verfahren nach Anspruch 7, **dadurch gekennzeichnet, dass** das Färben mit einer Farbstofflösung erfolgt, die eine Salzkonzentration von weniger als 50 g/l aufweist.

9. Verfahren nach Anspruch 8, **dadurch gekennzeichnet, dass** die Farbstofflösung eine Salzkonzentration von weniger als 25 g/l aufweist.

10. Verwendung des bedruckten und/oder gefärbten cellulosischen Faser- oder Flächengebildes, erhalten nach einem Verfahren gemäß mindestens einem der vorhergehenden Ansprüche, als Ober- oder Unterbekleidungsstoff, Futterstoff, Bezugsstoff, technisches Textil, Hygiene- oder Medizinvlies, Schwammtuch oder Folie.

## Claims

1. A method to produce a cellulosic fiber structure or fabric structure by spinning or extrusion of a cellulose carbamate containing spinning dope or extrusion dope and by usual processing to cellulosic fiber structures or cellulosic fabric structures, wherein the carbamate groups in the cellulosic fiber structure or fabric structure are hydrolyzed to a level, that 0.02 to 0.85 carbamate groups per unit of anhydroglucose remain in the cellulosic fiber structure and fabric structure, **characterized in, that** the cellulosic fiber structure or cellulosic fabric structure with the content of 0.02 to 0.85 carbamate groups per unit of anhydroglucose are printed and/or dyed.

2. The method according to claim 1, **characterized in, that** 0.03 to 0.31 carbamate groups remain per unit of anhydroglucose after the hydrolysis.

3. The method according to claim 1 or 2, **characterized in, that** the cellulosic fabric in the form of a woven fabric, a knit wear or a nonwoven is printed and/or dyed.

4. A method according to claim 1 or 2, **characterized in, that** the cellulosic fibers are dyed.

5. A method according to one of claims 1 to 3, **characterized in, that** the printing is performed via the inkjet or wet transfer printing technique.

6. A method according to one of claims 1 to 5, **characterized in, that** for dyeing or printing an anionic textile dyestuff is used.

7. A method according to one of claims 1 to 5, **characterized in, that** a dyestuff with fiber reactive groups is used for dyeing and printing

8. A method according to claim 7, **characterized in, that** the dyeing is carried out with a dyestuff solution, which has a salt concentration of less than 50 g/L.

9. A method according to claim 8, **characterized in, that** the dyestuff solution has a salt concentration of less than 25 g/L.

10. Use of the printed and/or dyed cellulosic fiber structures or cellulosic fabric structures, obtained according to a method according to at least one of the proceeding claims, as garment, apparel, lining, covering, technical textile, nonwoven for hygienic or medical use, sponge or foil.

## Revendications

1. Procédé de production d'un corps de fibres ou d'un corps plan cellulosique par filage ou extrusion d'une solution de filature ou solution d'extrusion contenant du carbamate de cellulose et par transformation ultérieure habituelle en corps de fibres ou corps plans cellulosiques, les groupes carbamate présents dans les corps de fibres ou les corps plans cellulosiques étant hydrolysés dans une mesure telle qu'il reste dans les corps de fibres et les corps plans cellulosiques 0,02 à 0,85 groupe carbamate par motif anhydroglucose, **caractérisé en ce que** les corps de fibres ou les corps plans cellulosiques ayant la teneur en 0,02 à 0,85 groupe carbamate par motif anhydroglucose sont imprimés et/ou teints.

2. Procédé suivant la revendication 1, **caractérisé en ce qu'**il reste 0,03 à 0,31 groupe carbamate par motif anhydroglucose après l'hydrolyse.

3. Procédé suivant la revendication 1 ou 2, **caractérisé en ce que** les corps plans cellulosiques sont imprimés et/ou teints sous forme d'un tissu, d'un tricot ou d'un voile.

4. Procédé suivant la revendication 1 ou 2, **caractérisé en ce que** des fibres cellulosiques sont teintes.

5. Procédé suivant l'une des revendications 1 à 3, **caractérisé en ce que** l'impression est effectuée par impression par jet d'encre ou par impression par transfert à l'humide.

6. Procédé suivant l'une des revendications 1 à 5, **caractérisé en ce qu'**on utilise pour la teinture ou pour l'impression un colorant anionique pour matière textile.

7. Procédé suivant l'une des revendications 1 à 5, **caractérisé en ce qu'**on utilise pour la teinture ou l'impression un colorant portant un groupe réactif avec la fibre.

8. Procédé suivant la revendication 7, **caractérisé en ce que** la teinture est effectuée avec une solution de colorant qui présente une concentration en sel de moins de 50 g/l.

9. Procédé suivant la revendication 8, **caractérisé en ce que** la solution de colorant présente une concentration en sel de moins de 25 g/l.

10. Utilisation du corps de fibres ou corps plan cellulosique imprimé et/ou teint, obtenue par un procédé selon l'une au moins des revendications précédentes, comme étoffe pour vêtements de dessus ou pour sous-vêtements, étoffe pour doublures, tissu d'ameublement, matière textile technique, voile pour l'hygiène ou la médecine, tissu éponge ou film.
